# FASCICULE DE BREVET EUROPEEN

(11) **EP 0 006 796 B1**
(45) Date de publication et mention de la délivrance du brevet: **04.11.1981**
(21) Numéro de dépôt: 79400391.3
(22) Date de dépôt: 14.06.1979
(51) Int. Cl.: C10M 1/38, C10M 1/20, C10M 1/40, C07F 3/04

(54) **Procédé de préparation de détergents-dispersants métalliques suralcalinisés pour huiles lubrifiantes et produits obtenus**
Verfahren zur Herstellung von Metall enthaltenden überalkalisierten Reinigungsmittellösungen für Schmieröl und daraus hergestelltes Produkt
Process for the preparation of overbased metalliferous detergent-dispersant agents for lubricating oils and product obtained

(30) Priorité: 26.06.1978 FR 7818947
(43) Date de publication de la demande: 09.01.1980
(73) Titulaire: OROGIL, 92408 Courbevoie (FR)
(72) Inventeur: Demoures, Bernard, F-92800 Puteaux (FR); Le Coent, Jean-Louis, F-76620 Le Havre (FR)
(74) Mandataire: Fabre, Madeleine-France

## Description

La présente invention a pour objet un procédé de préparation de détergents-dispersants métalliques suralcalinisés notamment pour huiles lubrifiantes.

Il est connu d'après le brevet anglais n° 1 015 769 de préparer des détergents-dispersants de haute alcalinité à base d'alkylphénates et d'alkylbenzène sulfonates de métaux alcalino-terreux, par sulfurisation d'un mélange contenant un alkylphénol, un alkyl- benzène sulfonate de métal alcalino-terreux, un monoalcool en C₈-C₁₈, une base alcalino-terreuse et du glycol, précarbonatation du mélange sulfurisé, alcalinisation du mélange précarbonaté par une base alcalino-terreuse, carbonatation puis élimination du glycol et récupération du détergent-dispersant.

Un tel procédé présente l'inconvénient de nécessiter l'emploi d'un monoalcool en C₈-C₁₈ qu'il faut ensuite recycler sous forme pratiquement anhydre.

De plus, si un tel procédé est satisfaisant pour la préparation de détergents-dispersants contenant une forte proportion d'alkylphénates, il ne peut toutefois pas être utilisé pour la préparation de détergents-dispersants contenant une forte proportion d'alkylbenzènes sulfonates.

Il a également été proposé (brevet US n°4 057 504) de préparer des détergents-dispersants métalliques en faisant réagir un acide sulfonique organique (ou un de ses sels) et une base alcalino-terreuse sur une composition accélératrice constituée de glycol, d'un alkylphénol et de soufre, puis en carbonatant le mélange sulfurisé obtenu. Il a été constaté qu'un tel procédé ne peut être réalisé qu'en présence d'un fort excès de soufre par rapport à la quantité d'alkylphénol, ce afin d'eviter une viscosité trop importante du milieu à carbonater. Le soufre étant particulièrement corrosif, seuls les produits préparés à partir de faibles quantités d'alkylphénol pourront être utilisés industriellement.

La demanderesse a trouvé un procédé permettant d'obtenir des additifs détergents-dispersants métalliques de TBN (Total Basic Number - Norme A.S.T.M. D 2896) supérieur à 200, d'une manière simple et rapide, en présence d'alkylène glycol en faible quantité et en l'absence de monoalcool ou de soufre en excès.

Le procédé faisant l'objet de l'invention est caractérisé en ce que:
1 ) l'on carbonate à l'aide de gaz carbonique, à une température comprise entre 100 et 250°C, un milieu réactionnel comprenant:
   - un alkylphénate sulfurisé de calcium et/ou de magnésium de TBN compris entre 0 et 170, ledit alkylphénate portant un ou plusieurs substituants alkyles en C₆-C₆₀;
   - un alkylbenzène sulfonate de calcium et/ou de magnésium de masse moléculaire supérieure à 300 et de TBN inférieur ou égal à 150;
   - un composé alcalino-terreux choisi parmi la chaux l'oxyde ou l'hydroxyde de magnésium ou leurs mélanges;
   - un alkylène glycol;
   - une huile de dilution;

   selon les quantités suivantes de réactifs:
   - de 5 à 60 parties en poids d'alkylphénate sulfurisé pour 100 parties en poids de mélange alkylphénate sulfurisé + alkylbenzène sulfonate,
   -de 95 à 40 parties en poids d'alkyl- benzène sulfonate pour 100 parties en poids de mélange alkylphénate sulfurisé + alkylbenzène sulfonate;
   - de 3 à 30 parties en poids de composé alcalino-terreux pour 100 parties en poids de mélange alkylphénate sulfurisé + alkylbenzène sulfonate;
   - de 4 à 60 parties en poids d'alkylène glycol pour 100 parties en poids de mélange alkylphénate sulfurisé + alkylbenzène sulfonate, le composé alcalino-terreux et l'alkylène glycol étant introduits selon un rapport molaire composé alcalino-terreux/alkylène glycol compris entre 0,4 et 1,8;
   - une quantité de C02 comprise entre celle pouvant être complètement absorbée par le milieu réactionnel et un excès de 30 % de cette quantité.
2) en ce que l'on élimine l'alkylène glycol,
3) et en ce que l'on sépare le détergent-dispersant métallique suralcalinisé ainsi obtenu.

Selon ledit procédé, l'opération de carbonation peut être réalisée en une ou plusieurs fois, en introduisant la quantité nécessaire ci-dessus définie de composé alcalino-terreux et d'alkylène glycol, en une ou plusieurs fois, chaque introduction de composé alcalino-terreux et d'alkylène glycol étant suivie d'une opération de carbonatation.

Pour une bonne réalisation de l'invention, l'opération de carbonatation peut être réalisée à l'aide d'une quantité de CO₂ sensiblement égale à celle pouvant être complètement absorbée, à une température comprise entre 100 et 185°C, en présence d'un milieu réactionnel comprenant de:
- 8 à 55 parties en poids d'alkylphénate sulfurisé pour 100 parties en poids de mélange alkylphénate sulfurisé + alkylbenzène sulfonate,
-45 à 92 parties en poids d'alkylbenzène sulfonate pour 100 parties en poids de mélange alkylphénate sulfurisé + alkylbenzène sulfonate,
-4 à 25 parties en poids de composé alcalino-terreux pour 100 parties en poids de mélange alkylphénate sulfurisé + alkylbenzène sulfonate,
- 5 à 40 parties en poids d'alkylène glycol pour 100 parties en poids de mélange alkyl- phénate sulfurisé + alkylbenzène sulfonate.

On dénomme par "alkylphénate sulfurisé" toute solution contenant de 30 à 80 % en poids, de préférence de 40 à 70 % en poids d'un alkyl- phénate sulfurisé dans une huile de dilution qui peut être ou peut ne pas être la même que celle mise en oeuvre pour réaliser le procédé objet de l'invention.

De même, on dénommera par "alkylbenzène sulfonate" toute solution contenant de 40 à 95 % en poids, de préférence de 55 à 85 % en poids d'un alkylbenzène sulfonate dans une huile de dilution qui peut être ou peut ne pas être la même que celle mise en oeuvre pour réaliser le procédé objet de l'invention.

Parmi les alkylphénates sulfurisés pouvant être mis en oeuvre, on peut citer ceux obtenus par sulfurisation au soufre d'un alkylphénol portant de préférence un ou plusieurs substituants alkyles en C₉₋C_{'5} (tels que les nonyl, decyl, dodecyl ou tetradecylphénols) en présence d'une base alcalino-terreuse et d'un alkylène glycol, suivie éventuellement d'une carbonatation par du gaz carbonique.

Parmi les alkylbenzènes sulfonates pouvant être mis en oeuvre, on peut citer les sels d'acides sulfoniques (de poids moléculaire de préférence supérieur à 400) naturels obtenus par sulfonation de coupes pétrolières ou synthétiques obtenus par sulfonation d'alkylbenzènes dérivant d'oléfines ou de polymères d'oléfines en C₁₅-C₃₀ et de métaux alcalino-terreux tels que calcium, et/ou magnésium.

Le composé alcalino-terreux à mettre en oeuvre est constitué d'oxydes ou d'hydroxydes de calcium, ou de magnésium ... pris seuls ou en mélange; le métal dont dérivent l'alkyl- benzène sulfonate alcalino-terreux et l'alkyl- phénate alcalino-terreux mis en oeuvre peut être ou peut ne pas être le même que celui ou ceux contenus dans le composé alcalino-terreux.

Parmi les huiles de dilution pouvant être mises en oeuvre, on peut citer de préférence les huiles paraffiniques telles que l'huile 100 Neutral...; les huiles naphténiques ou mixtes peuvent étalement convenir.

La quantité d'huile pouvant être mise en oeuvre est telle que la quantité d'huile présente dans le produit final (y compris celle provenant de l'alkylphénate sulfurisé et l'alkylbenzène sulfonate de départ) soit comprise entre 20 et 60 %, de préférence entre 25 et 55 % dudit produit.

Parmi les alkylèneglycols pouvant être mis en oeuvre, on peut citer tout particulièrement le glycol; ceux-ci peuvent éventuellement être présents en mélange avec jusqu'à 200 % de leur poids d'un monoalcool tel que l'éthyl- hexanol, l'alcool tridécylique, les alcools oxo en C₈-C₁₄ et d'une manière générale, les alcools ayant un point d'ébullition supérieur à 120°C et de préférence supérieur à 150°C.

Une variante du procédé faisant l'objet de la présente invention, consiste à réaliser l'opération de carbonatation en une seule étape, en présence de 0 à 25 parties, de préférence de 0 à 15 parties pour 100 parties de melange alkyl- phénate sulfurisé + alkylbenzène sulfonate, d'un pied de cuve de TBN supérieur ou égal à 200 et choisi parmi:
a) les alkylphénates sulfurisés et suralcalinisés de métaux alcalino-terreux tels que calcium, et/ou magnésium..., dont le ou les substituants alcoyles sont en Cg-C,5 tels que les substituants nonyle, décyle, dodécyle ou tétradécyle.
b) les alkylbenzènes sulfonates suralcalinisés de métaux alcalino-terreux tels que calcium, et/ou magnésium, préparés à partir d'acides sulfoniques naturels ou synthétiques obtenus par sulfonation d'alkylbenzènes dérivant d'oléfines ou de polymères d'oléfines en C₁₅-C₃₀, et de masse moléculaire supérieure à 300, de préférence supérieure à 400.
c) les mélanges des produits a) et b).

Une autre variante du procédé faisant l'objet de l'invention, consiste à préparer in situ préalablement à l'opération de carbonatation, l'alkylbenzène sulfonate de métal alcalino-terreux par action d'un oxyde ou d'un hydroxyde dudit métal alcalino-terreux sur un acide alkylbenzène sulfonique tel que défini ci-dessus, en présence d'huile et d'alkylène glycol éventuellement, à une température comprise entre 40 et 110°C, la quantité d'oxyde ou d'hydroxyde de métal alcalino-terreux et d'huile à mettre en oeuvre étant telle que l'alkyl- benzène sulfonate obtenu présente un TBN inférieur ou égal à 150, de préférence inférieur ou égal à 50.

Le procédé faisant l'objet de l'invention est tout particulièrement intéressant pour préparer des détergents-dispersants de TBN supérieur ou égal à 250 et présentant un pourcentage en poids important de calcium (au moins 9 %).

Ledit procédé pourra être réalisé à partir d'un alkylphénate sulfurisé de calcium, d'un alkyl- benzène sulfonate de calcium et des quantités suivantes de réactifs:
- de 5 à 30 parties en poids, de préférence de 6 à 25 parties en poids d'hydroxyde de calcium pour 100 parties en poids de mélange d'alkylphénate sulfurisé de calcium et d'alkyl- benzène sulfonate de calcium;
- de 4 à 60 parties, de préférence de 5 à 40 parties d'alkylène glycol pour 100 parties de mélange constitué d'alkylphénate sulfurisé de calcium et d'alkylbenzène sulfonate de calcium;
- et de 0 à 25 parties, de préférence de 0 à 15 parties pour 100 parties d'un mélange d'alkylphénate sulfurisé de calcium et d'alkyl- benzène sulfonate de calcium, d'un pied de cuve de TBN supérieur ou égal à 250 et constitué d'un alkylphénate sulfurisé et suralcalinisé de calcium et/ou d'un alkylbenzène sulfonate suralcalinisé de calcium.

Le procédé faisant l'objet de l'invention est également intéressant pour préparer des détergents-dispersants de TBN supérieur à 200 et contenant au moins 2 % en poids de magnésium et éventuellement au moins 0,5 % en poids de calcium.

Ce procédé consiste alors à mettre en oeuvre:
- un alkylphénate sulfurisé de magnésium et/ou de calcium comme alkylphénate sulfurisé de métal alcalino-terreux,
- un alkylbenzène sulfonate de magnésium et/ou de calcium comme alkylbenzène sulfonate de métal alcalino-terreux,
- de l'oxyde de magnésium éventuellement en mélange avec de l'hydroxyde de calcium comme composé alcalino-terreux,
- éventuellement un pied de cuve de TBN supérieur ou égal à 200, constitué d'un alkyl- benzène sulfonate suralcalinisé de magnésium et/ou de calcium et/ou d'un alkylphénate sulfurisé et suralcalinisé de magnésium et/ou de calcium, et éventuellement à traiter à un stade quelconque de l'étape ou des étapes de carbonatation le milieu par 0 à 10 % en poids, de préférence par 0 à 5 % en poids d'eau par rapport au poids dudit milieu.

Ledit procédé pourra être réalisé à l'aide des quantités particulières des réactifs suivants:
- de 3 à 25 parties, de préférence de 4 à 18 parties en poids d'oxyde de magnésium pour 100 parties de mélange alkylphénate sulfurisé de magnésium et/ou de calcium et alkylbenzène sulfonate de magnésium et/ou de calcium,
- de 0 à 10 parties, de préférence de 0 à 5 parties en poids d'hydroxyde de calcium, pour 100 parties de mélange alkylphénate sulfurisé de magnésium et/ou de calcium et alkyl- benzène sulfonate de magnésium et/ou de calcium.
- de 4 à 60 parties, de préférence de 8 à 40 parties d'alkylène glycol pour 100 parties de mélange alkylphénate sulfurisé de magnésium et/ou de calcium et d'alkylbenzène sulfonate de magnésium et/ou de calcium,
- de 0 à 25 parties, de préférence de 0 à 15 parties de pied de cuve pour 100 parties de mélange alkylphénate sulfurisé de magnésium et/ou de calcium et d'alkylbenzène sulfonate de magnésium et/ou de calcium.

Bien que n'importe quel type d'oxyde de magnésium puisse être utilisé, on préfère toutefois l'oxyde de magnésium "actif".

On désigne par oxyde de magnésium "actif" de l'oxyde de magnésium Mg 0 de surface spécifique supérieure ou égale à 80 m2/g, par exemple comprise entre 100 et 170m2/g. A titre d'exemple, on peut citer la "Maglite DE" commercialisée par Merck et de surface spécifique voisine de 140 m²/g, ainsi que le "Ferumag" commercialisé par Rhône-Poulenc Industries et de surface spécifique voisine de 160 m2/g.

La présente invention a également pour objet les détergents-dispersants de haute alcalinité obtenus par le procédé décrit ci-dessus. Ceux-ci présentent l'avantage d'une très bonne compatibilité avec les huiles visqueuses ainsi qu'un très faible taux de sédiments. Il peuvent être ajoutés à des huiles lubrifiantes selon des quantités fonction du TBN desdits détergents-dispersants, et fonction de l'utilisation future desdites huiles; ainsi pour une huile pour moteur à essence, la quantité de détergent-dispersant de TBN 200-300 par exemple à ajouter, est généralement comprise entre 1 et 3,5 %; pour une huile pour moteur diesel, elle est généralement comprise entre 1,8 et 5 %; pour une huile pour moteur marin, celle-ci peut aller jusqu'à 25 %.

Les huiles lubrifiantes que l'on peut ainsi améliorer peuvent être choisies parmi des huiles lubrifiantes très variées, comme les huiles lubrifiantes de base naphténique de base paraf- finique et de base mixte, d'autres lubrifiants hydrocarbonés, par exemple des huiles lubrifiantes dérivées de produits de la houille, et des huiles synthétiques, par exemple des polymères d'alkylène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques, des esters liquides d'acides du phosphore, des alkylbenzènes et des dialkyl benzènes, des polyphénvles, des alkyl biphényl éthers, des polymères du silicium.

Des additifs supplémentaires peuvent également être présents dans les dites huiles lubrifiantes à côté des détergents-dispersants obtenus selon le procédé de l'invention; on peut citer par exemple des additifs anti-oxydants, anti-corrosion, des additifs dispersants sans cendres...

Les exemples suivants sont donnés à titre indicatif et ne peuvent être considérés comme une limite du domaine et de l'esprit de l'invention.

### Exemples 1 à 3

On donne ci-après le mode général de préparation des détergents-dispersants suralcalinisés faisant l'objet des exemples 1 à 3 et dans le tableau I, les quantités de réactifs nécessaires à leur préparation et leurs caractéristiques.

### Préparation du mélange à carbonater

On introduit dans un réacteur tétracol de 4 litres muni d'un système d'agitation et d'un dispositif de chauffage:
- une solution à 60 % dans de l'huile de dilution 100 Neutral d'un alkylphénate sulfurisé de calcium (phénate Ca en abréviation) obtenu par sulfurisation du dodecyl-phénol par du soufre en présence de chaux; ladite solution de phénate contient 5,5 % de calcium, est exempte de CO₂ et présente un TBN de 153 environ.
- de l'huile 100 Neutral,
- une solution à environ 60 % dans de l'huile de dilution d'un alkylbenzène sulfonate de calcium (sulfonate Ca en abréviation) de masse moléculaire 470 environ (masse du sel de sodium), solution contenant 2,7 % de calcium et présentant un TBN de 25 environ,
- un anti-mousse commercialisé par Rhône-Poulenc sous la dénomination SI 200.

On introduit alors sous agitation de la chaux et du glycol et on porte et maintient le milieu à 145°C sous 260 mm de mercure pendant 20 minutes pour éiminer complètement l'eau provenant de l'action de la chaux: l'eau éliminée entraine toujours avec elle un peu de glycol.

### 1 ère phase (carbonatation)

Après avoir réajusté la quantité de glycol à sa valeur première, on carbonate le milieu réactionnel à 145°C à l'aide de CO₂ pendant 25 minutes sous 260 mm Hg puis 35 minutes à pression atmosphérique. De l'eau s'élimine en entrainant avec elle un peu de glycol.

### 2ème phase (élimination du glycol)

On porte le milieu suralcalinisé et carbonaté à une température de 184°C sous 30 mm Hg pendant 1 heure. Le glycol distille.

### 3ème phase (séparation)

Le milieu est filtré pour éliminer les sédiments et on récupère une solution dans de l'huile 100 N de détergent-disperant suralcalinisé que l'on dégaze et dont les caractéristiques figurent au tableau I.

### Exemples 4 à 6

L'opération décrite aux exemples 1 à 3 est réalisée dans les mêmes conditions, à partir d'une solution à 60 % dans de l'huile 100 N d'un dodecylphénate sulfurisé et carbonaté de calcium, ladite solution contenant 5,25 % de calcium et 2,6 % de CO₂ et présente un TBN de 148 environ.

Les quantités de réactifs nécessaires et les caractéristiques des produits obtenus figurent au tableau II.

### Exemple 7

On donne ci-après le mode général de préparation d'un détergent-dispersant suralcalinisé et dans le tableau III les quantités de réactifs nécessaires à sa préparation et ses caractéristiques.

On introduit dans un réacteur tétracol de 4 litres muni d'un système d'agitation et d'un dispositif de chauffage:
- une solution à 60 % dans de l'huile de dilution 100 Neutral, d'un alkylphénate sulfurisé de calcium (phénate Ca en abréviation) obtenu par sulfurisation du dodécylphénol par du soufre en présence de chaux; ladite solution de phénate contient 5,5 % de calcium, est exempte de C0₂ et présente un TBN de 153 environ.
- une solution à environ 60 % dans der l'huile de dilution d'un alkylbenzène sulfonate de magnésium (sulfonate Mg en abréviation) de masse moléculaire 470 environ (masse du sel de sodium), solution contenant 1,8 % de magnésium et présentant un TBN de 25 environ.
―de l'anti-mousse SI 200.

On introduit alors sous agitation de la "Maglite DE" et du glycol et on porte le milieu à 110°C.

On carbonate à l'aide C0₂ pendant 3 heures à 110°C, on ajoute de l'eau et on continue la carbonatation jusqu'à la fin de l'absorption du CO₂; l'opération dure 5 heures.

Le glycol est éliminé (2ème phase) et la solution de détergent-dispersant est filtrée (3ème phase) comme précédemment aux exemples 1 à 3.

Les caractéristiques du produit obtenu figurent au tableau III.

### Exemple 8

On réalise l'opération décrite à l'exemple 7, en utilisant comme pied de cuve le produit de TBN 200 préparé à l'exemple 7 ledit produit étant constitué d'un mélange 44/56 dodécylphénate sulfurisé et suralcalinisé de calcium/ alkylbenzène sulfonate de magnésium suralcalinisé.

Les quantités de réactifs mises en oeuvre et les caractéristiques des produits obtenus figurent aux tableaux IV et IV'.

### Exemple 9

On réalise l'opération décrite à l'exemple 7, en présence d'un pied de cuve de TBN 275 et constitué de:
- 50 % en poids de dodécylphénate de calcium sulfurisé de TBN 150;
- et 50 % en poids d'alkylbenzène sulfonate de magnésium de TBN 400.

Le glycol est également utilisé en mélange avec du décanol.

Les quantités de réactifs mises en oeuvre et les caractéristiques du produit obtenu figurent aux tableaux IV et IV'.

### Exemple 10

L'opération décrite à l'exemple 7 est réalisée en effectuant l'opération de carbonatation à 140°C à pression atmosphérique pendant environ 4 heures sand addition d'eau.

Les caractéristiques du produit obtenu sont semblables à celles de celui de l'exemple 7.

### Exemple 11

L'opération décrite à l'exemple 7 est réalisée en effectuant l'opération de carbonatation pendant 2 heures à 160°C, en ajoutant de l'eau après avoir refroidi le milieu à 110°C et en poursuivant la carbonatation pendant encore 2 heures à 110°C.

Les caractéristiques du produit obtenu sont semblables à celles de celui de l'exemple 7.

### Exemples 12 à 14

On donne ci-après le mode général de préparation des détergents-dispersants suralcalinisés faisant l'objet des exemples 12 à 14 et dans le tableau V les quantités de réactifs nécessaires à leur préparation.

On introduit dans un réacteur tétracol de 4 litres muni d'un système d'agitation et d'un dispositif de chauffage:
- une solution à environ 70 % dans de l'huile de dilution d'un acide alkylbenzène sulfonique de masse moléculaire 470 environ (masse du sel de sodium),
- de l'huile 100 N,
- de l'anti-mousse SI 200.

On chauffe le milieu vers 50°C et on introduit de la chaux puis du glycol en 30 minutes.

Le milieu est chauffé à 80°C pendant 30 minutes et on introduit une solution à 60 % dans de l'huile de dilution 100 N de dodecylphénate sulfurisé de calcium, ladite solution contenant 5,5 % de calcium, étant exempte de C0₂ et présentant un TBN de 153 environ.

On porte et maintient le milieu à 145°C sous 260 mm Hg pendant 20 minutes pour éliminer complètement l'eau de réaction. L'eau éliminée entraine toujours avec elle un peu de glycol.

### lère phase de carbonatation

On carbonate le milieu à 145°C à l'aide de C0₂ pendant 25 minutes sous 260 mm Hg puis pendant 35 minutes à pression atmosphérique.

### 2ème phase de carbonatation

On introduit de nouveau sous agitation de la chaux et du glycol; on porte et maintient le milieu à 145°C sous 260 mm Hg pendant 20 minutes pour éliminer l'eau de réaction.

On carbonate à 145°C à l'aide de C0₂ pendant 25 minutes sous 260 mm Hg puis 35 minutes à pression atmosphérique. De l'eau s'élimine en entrainant avec elle un peu de glycol.

Le glycol est éliminé (3ème phase) et la solution de détergent-dispersant est filtrée (4ème phase) comme précédemment aux exemples 1 à 3.

Les quantités de réactifs mises en oeuvre et les caractéristiques des produits obtenus figurent aux tableaux V et V'.

### Taux de sédiments

Les % de sédiments figurant dans les tableaux ci-des-sous ont été mesurés selon la norme A.S.T.M. D 2273-67, en apportant toutefois les modifications suivantes:
-vitesse de rotation de la centrifugeuse 6000 t/mn,
-force centrifuge relative 10,000,
- le produit à analyser est dilué au quart dans de l'essence E (25 cm3 de produit à analyser + 75 cm3 d'essence E),
- durée de la centrifugation: 10 minutes. Compatibilité

Les tests de compatibilité figurant dans les tableaux ci-dessous ont été réalisés par addition de 10 % en poids de produit à tester à une huile minérale SAE 30, stockage de la solution obtenue pendant 1 mois à 20°C et étude de l'aspect de la solution en fonction du temps.

### Comparaison avec les produits du commerce -Test avec l'additif seul

Les produit de l'exemple 12 est ajouté à une huile SAE 50 à tendance paraffimique de façon à obtenir une solution contenant 125 millimoles de calcium + magnésium. La solution est stockée pendant 15 jours à 20°C; on constate que la solution reste limpide.

Le même test est réalisé avec un mélange:
-d' alkylbenzène sulfonate de magnésium de TBN 400,
-d'alkylbenzène sulfonate de calcium de TBN 25,
-d'alkylphénate de calcium de TBN 150. en quantité telle que la solution obtenue contienne 125 millimoles de calcium + magnésium.

Après 15 jours de stockage à 20°C, la solution est trouble et floculeuse.

### -Test avec l'additif en formulation

On prépare un mélange (A) d'additifs contenant:
-2 % d'un dispersant à base de polyiso- butenyl succinimide,
-1,6 millimole d'un dithiophosphate de zinc,
- et 2, 3 % de produit de l'exemple 12. Ce mélange est porté pendant 25 jours à 80°C, puis est ajouté à une huile SAE 30 de manière à avoir une concentration de 6,6 % en poids de mélange (A).

La solution est stockée pendant 5 jours à 80°C.

Le même test est réalisé avec un mélange (B) constitué de:
- 2 % du dispersant à base de polyiso- butenyl succinimide,
- 1,6 millimole du dithiophosphate de zinc,
- et 2, 3 % d'un mélange constitué:
   . d'alkylbenzène sulfonate de magnésium de TBN 400
   . d'alkylbenzène sulfonate de calcium de TBN 25
   . d'alkylphénate de calcium de TBN 150

présentant un nombre de millimoles de calcium + magnésium équivalent à celui du produit de l'exemple 12.

On constate que la solution contenant le mélange (A) est plus claire et plus brillante que celle contenant le mélange (B).

## Revendications

1. Procédé de préparation de détergents-dispersants métalliques suralcalinisés caractérisé en ce que:
A) l'on carbonate à l'aide de gaz carbonique, à une température comprise entre 100 et 250°C, un milieu réactionnel comprenant:
un alkylphénate sulfurisé de calcium et/ou de magnésium de TBN compris entre 0 et 170, ledit alkylphénate portant un ou plusieurs substituants alkyles en C₆-C₆₀;
un alkylbenzène sulfonate de calcium et/ou de magnésium de masse moléculaire supérieure à 300 et de TBN inférieur ou égal à 150;
un composé alcalino-terreux choisi parmi la chaux, l'oxyde ou l'hydroxyde de magnésium ou leurs mélanges;
un alkylèneglycol;
une huile de dilution;
selon les quantités suivantes de réactifs:
de 5 à 60 parties en poids d'alkylphénate sulfurisé pour 100 parties en poids de mélange alkylphénate sulfurisé + alkylbenzène sulfonate;
de 40 à 95 parties en poids d'alkylbenzène sulfonate pour 100 parties en poids de mélange alkylphénate sulfurisé + alkyl-benzène sulfonate;
de 3 à 30 parties en poids de composé alcalino-terreux pour 100 parties en poids de mélange alkylphénate sulfurisé + alkylbenzène sulfonate;
de 4 à 60 parties en poids d'alkylène glycol pour 100 parties en poids de mélange alkyl- phénate sulfurisé + alkylbenzène sulfonate, le composé alcalino-terreux et l'alkylène-glycol étant introduits selon un rapport molaire composé alcalino-terreux/alkylène glycol compris entre 0,4 et 1,8;
une quantité de C02 comprise entre celle pouvant être complètement absorbée par le milieu réactionnel et un excès de 30 % de cette quantité;
B) en ce que l'on élimine l'alkylène glycol;
C) en ce que l'on sépare le détergent-dispersant métallique suralcalinisé ainsi obtenu.

2. Procédé selon la revendication 1 caractérisé en ce que l'opération de carbonatation est réalisée en une ou plusieurs fois, en introduisant la quantité définie à la revendication 1 de composé alcalino-terreux et d'alkylène glycol, en une ou plusieurs fois, chaque introduction de composé alcalino-terreux et d'alkylène glycol étant suivie d'une opération de carbonatation.

3. Procédé selon la revendication 1 ou la revendication 2 caractérisé en ce que l'opération de carbonatation est réalisée à une température comprise entre 100 et 185°C, en présence d'un milieu réactionnel comprenant de:
8 à 55 parties en poids d'alkylphénate sulfurisé pour 100 parties en poids de mélange alkylphénate sulfurisé + alkylbenzène sulfonate;
de 45 à 92 parties en poids d'alkylbenzène sulfonate pour 100 parties en poids de mélange alkylphénate sulfurisé + alkylbenzène sulfonate;
de 4 à 25 parties en poids de composé alcalino-terreux pour 100 parties en poids de mélange alkylphénate sulfurisé + alkylbenzène sulfonate;
5 à 40 parties en poids d'alkylène glycol pour 100 parties en poids de mélange alkylphénate sulfurisé + alkylbenzène sulfonate, d'un pied de de gaz carbonique nécessaire étant sensiblement égale à celle pouvant être complètement absorbée.

4. Procédé selon l'une quelconque des revendications 1 à 3 caractérisé en ce que l'alkylène glycol est le glycol.

5. Procédé selon l'une quelconque des revendications 1 à 4 caractérisé en ce que l'alkylène glycol est présent en mélange avec jusqu'à 200 % en poids d'un monoalcool ayant un point d'ébullition supérieur à 120°C.

6. Procédé selon l'une quelconque des revendications précédentes, caractérisé en ce que l'opération de carbonatation est réalisée en une seule étape en présence de 0 à 25 parties pour 100 parties de mélange alkylphénate sulfurisé + alkylbenzène sulfonate, d'un pied de cuve de TBN supérieur ou égal à 200 et choisi parmi:
a) les alkylphénates sulfurisés et suralcalinisés de calcium et/ou de magnésium, dont le ou les substituants alcoyles sont en C₉₋C₁ₛ;
b) les alkylbenzènes sulfonates suralcalinisés de calcium et/ou de magnésium préparés à partir d'acides sulfoniques naturels ou synthétiques obtenus par sulfurisation d'alkylbenzènes dérivant d'oléfines ou de polymères d'oléfines en C₁₅-C₃₀ et de masse moléculaire supérieure à 300;
c) les mélanges des produits a) et b).

7. Procédé selon la revendication 6 caractérisé en ce que l'opération de carbonatation est réalisée en présence de 0 à 15 parties dudit pied de cuve pour 100 parties de mélange alkyl- phénate sulfurisé + alkylbenzène sulfonate;

8. Procédé selon l'une quelconque des revendications 1 à 7 caractérisé en ce que l'opération de carbonatation est réalisée sur un mélange des réactifs suivants selon les quantités suivantes:
de 5 à 60 parties en poids d'alkylphénate sulfurisé de calcium pour 100 parties en poids de mélange alkylphénate sulfurisé de calcium + alkylbenzène sulfonate de calcium;
de 40 à 95 parties en poids d'alkylbenzène sulfonate de calcium pour 100 parties en poids de mélange alkylphénate de calcium + alkyl- benzène sulfonate de calcium;
de 5 à 30 parties en poids d'hydroxyde de calcium pour 100 parties en poids de mélange alkylphénate sulfurisé de calcium + alkyl- benzène sulfonate de calcium;
de 4 à 60 parties d'alkylène glycol pour 100 parties de mélange alkylphénate sulfurisé de calcium + alkylbenzène sulfonate de calcium;
et de 0 à 25 parties pour 100 parties de mélange alkylphénate sulfurisé de calcium + alkylbenzène sulfonate de calcium, d'un pied de cuve de TBN supérieur ou égal à 250 et constitué d'un alkyl-phénate sulfurisé et suralcalinisé de calcium et/ou d'un alkylbenzène sulfonate suralcalinisé de calcium.

9. Procédé selon la revendication 8 caractérisé en ce que les quantités de réactifs sont les suivantes:
8 à 55 parties en poids d'alkylphénate sulfurisé de calcium pour 100 parties en poids de mélange alkylphénate sulfurisé de calcium + alkylbenzène sulfonate de calcium;
45 à 92 parties en poids d'alkylbenzène sulfonate de calcium pour 100 parties en poids de mélange alkylphénate sulfurisé de calcium + alkylbenzène sulfonate de calcium;
6 à 25 parties en poids d'hydroxyde de calcium pour 100 parties en poids de mélange alkylphénate sulfurisé de calcium + alkyl- benzène sulfonate de calcium;
5 à 40 parties d'alkylène glycol pour 100 parties de mélange alkylphénate de calcium + alkylbenzène sulfonate de calcium;
et de 0 à 15 parties pour 100 parties de mélange alkylphénate sulfurisé de calcium + alkylbenzène sulfonate de calcium, dudit pied de cuve de TBN supérieur ou égal à 250.

10. Procédé selon l'une quelconque des revendications 1 à 7 caractérisé en ce que l'opération de carbonatation est réalisée sur un mélange des réactifs suivants et selon les quantités ci-dessous:
de 5 à 60 parties en poids d'alkylphénate sulfurisé de magnésium et/ou de calcium pour 100 parties en poids de mélange alkyphénate sulfurisé de magnésium et/ou de calcium;
de 95 à 40 parties en poids d'alkylbenzène sulfonate de magnésium et/ou de calcium pour 100 parties en poids de mélange alkylphénate sulfurisé de magnésium et/ou de calcium + alkylbenzène sulfonate de magnésium et/ou de calcium;
de 3 à 25 parties en poids d'oxyde de magnésium pour 100 parties de mélange alkyl- phénate sulfurisé de magnésium et/ou de calcium + alkylbenzène sulfonate de magnésium et/ou de calcium;
de 0 à 10 parties en poids d'hydroxyde de calcium, pour 100 parties de mélange alkyl- phénate sulfurisé de magnésium et/ou de calcium + alkylbenzène sulfonate de magnésium et/ou de calcium;
de 4 à 60 parties d'alkylène glycol pour 100 parties de mélange alkylphénate sulfurisé de magnésium et/ou de calcium + alkylbenzène sulfonate de magnésium et/ou de calcium;
de 0 à 25 parties pour 100 Parties de mélange alkylphénate sulfurisé de magnésium et/ou de calcium + alkylbenzène sulfonate de magnésium et/ou de calcium, d'un pied de cuve de TBN supérieur ou égal à 200, constitué d'un alkylbenzène sulfonate suralcalinisé de magnésium et/ou de calcium et/ou d'un alkylphénate sulfurisé et suralcalinisé de magnésium et/ou de calcium, et en ce que l'on traite à un stade quelconque de l'étape ou des étapes de carbonatation le milieu par 0 à 10% en poids d'eau par rapport au poids dudit milieu réactionnel.

11. Procédé selon la revendication 10, caractérisé en ce que les quantités des réactifs sont les suivantes:
de 8 à 55 parties en poids d'alkylphénate de magnésium et/ou de calcium sulfurisé pour 100 parties en poids de mélange alkylphénate sulfurisé de magnésium et/ou calcium + alkyl- benzène sulfonate de magnésium et/ou de calcium;
de 45 à 92 parties en poids d'alkylbenzène sulfonate de magnésium et/ou de calcium pour 100 parties en poids de mélange alkylphénate sulfurisé de magnésium et/ou de calcium + alkylbenzène sulfonate de magnésium et/ou de calcium;
de 4 à 18 parties en poids d'oxyde de magnésium pour 100 parties de mélange alkyl- phénate sulfurisé de magnésium et/ou de calcium + alkylbenzène sulfonate de magnésium et/ou de calcium;
de 0 à 5 parties en poids d'hydroxyde de calcium, pour 100 parties de mélange alkyl- phénate sulfurisé de magnésium et/ou de calcium + alkylbenzène sulfonate de magnésium et/ou de calcium;
de 8 à 40 parties d'alkylène glycol pour 100 parties de mélange alkylphénate sulfurisé de magnésium et/ou de calcium + alkylbenzène sulfonate de magnésium et/ou de calcium;
de 0 à 15 parties dudit pied de cuve de TBN supérieur ou égal à 200 pour 100 parties de mélange alkylphénate sulfurisé de magnésium et/ou de calcium + alkylbenzène sulfonate de magnésium et/ou de calcium;
de 0 à 5% en poids d'eau par rapport au poids au milieu réactionnel.

12. Application des produits obtenus selon le procédé décrit dans l'une quelconque des revendications 1 à 11 comme additifs détergents-dispersants pour huiles lubrifiantes.

## Patentansprüche

1. Verfahren zur Herstellung von metallhaltigen überalkalinisierten Detergens-Dispergiermitteln, dadurch gekennzeichnet, daß man
A) bei einer Temperatur von 100 bis 250°C ein Reaktionsmedium mit C0₂₋Gas sättigt, welches sich zusammensetzt aus:
einem mit Schwefel behandelten Calcium-und/oder Magnesiumalkylphenat mit Gesamtbasenzahl (TBN) von 0 bis 170, wobei das Alkylphenat ein oder mehrere C₆₋C₆₀ Alkylsubstituenten trägt,
einem Calcium- und/oder Magnesiumalkylbenzolsulfonat mit Molekularmasse über 300 und Gesamtbasenzahl gleich oder unter 150,
einer Erdalkaliverbindung ausgewählt unter Kalk, Magnesiumoxid oder Magnesiumhydroxid und deren Gemischen,
einem Alkylenglykol,
einem Verdünnungsöl,
in folgenden Mengen der Reaktionspartner:
5 bis 60 Gew.-Teile mit Schwefel behandeltes Alkylphenat auf 100 Gew.-Teile Gemisch aus mit Schwefel behandeltem Alkylphenat und Alkylbenzosulfonat,
40 bis 95 Gew.-Teile Alkylbenzosulfonat auf 100 Gew.-Teile Gemisch aus mit Schwefel behandeltem Alkylphenat und Alkylbenzolsulfonat,
3 bis 30 Gew.-Teile Erdalkaliverbindung auf 100 Gew.-Teile mit Schwefel behandeltes Alkylphenat + Alkylbenzolsulfonat,
4 bis 60 Gew.-Teile Alkylenglykol auf 100 Gew.-Teile Gemisch aus mit Schwefel behandeltem Alkylphenat + Alkylbenzolsulfonat, wobei die Erdalkaliverbindung und das Alkylenglykol in einem Molverhältnis von Erdalkaliverbindung zu Alkylenglykol im Bereich von 0,4 bis 1,8 eingebracht werden,
einer Menge C0₂ zwischen der Menge, die vollständig von dem Reaktionsmedium absorbiert werden kann und einem Überschuß von 30 % über diese Menge,
B) das Alkylenglykol entfernt und
C) das so erhaltene überalkalinisierte metallhaltige Detergens-Dispergiermittel abtrennt.

2. Verfahren nach Anspruch 1, dadurch gekennzeichnet, daß die Sättigung mit C0₂ in einem oder mehreren Arbeitsgängen erfolgt, indem die in Anspruch 1 definierte Menge an Erdalkaliverbindung und Alkylenglykol auf einmal oder auf mehrere Male verteilt eingebracht wird und nach jeder Zugabe von Erdalkaliverbindung und Alkylenglykol eine Sättigung mit C0₂ erfolgt.

3. Verfahren nach Anspruch 1 oder 2, dadurch gekennzeichnet, daß die Sättigung mit C0₂ bei einer Temperatur im Bereich von 100 bis 185°C erfolgt, in Gegenwart eines Reaktionsmediums, welches zusammengesetzt ist aus:
8 bis 55 Gew.-Teilen mit Schwefel behandeltem Alkylphenat auf 100 Gew.-Teile Gemisch aus mit Schwefel behandeltem Alkylphenat + Alkylbenzolsulfonat,
45 bis 92 Gew.-Teilen Alkylbenzolsulfonat auf 100 Gew.-Teile Gemisch aus mit Schwefel behandeltem Alkylphenat + Alkylbenzolsulfonat,
4 bis 25 Gew.-Teilen Erdalkaliverbindung auf 100 Gew.-Teile Gemisch aus mit Schwefel behandeltem Alkylphenat + Alkylbenzolsulfonat,
5 bis 40 Gew.-Teilen Alkylenglykol auf 100 Gew.-Teile Gemisch aus mit Schwefel behandeltem Alkylphenat + Alkylbenzolsulfonat, wobei die benötigte Menge C0₂ im wesentlichen gleich ist der Menge die vollständig absorbiert werden kann.

4. Verfahren nach irgendeinem der Ansprüche 1 bis 3, dadurch gekennzeichnet, daß das Alkylenglykol Glykol ist.

5. Verfahren nach irgendeinem der Ansprüche 1 bis 4, dadurch gekennzeichnet, daß das Alkylenglykol im Gemisch mit bis zu 200 Gew.-% eines Monoalkohols mit Siedepunkt über 120°C vorliegt.

6. Verfahren nach irgendeinem der vorangegangenen Ansprüche, dadurch gekennzeichnet, daß die Sättigung mit C0₂ in einer einzigen Stufe ausgeführt wird in Gegenwart von 0 bis 25 Teilen, bezogen auf 100 Teile Gemisch aus mit Schwefel behandeltem Alkylphenat + Alkylbenzolsulfonat, einer Vorlage mit einer Gesamtbasenzahl > 200 ausgewählt unter:
a) mit Schwefel behandelte und überalkalinisierte Calcium- und/oder Magnesiumalkylphenate, deren Alkylsubstituent(en) 9 bis 15 Kohlenstoffatome enthält (enthalten),
b) überalkalinisierte Calcium- und/oder Magnesiumalkylbenzole hergestellt ausgehend von natürlichen oder synthetischen Sulfonsäuren erhalten durch Behandlung mit Schwefel von Alkylbenzolen, welche aus Olefinen oder C₁₅-C₃₀ Olefinpolymerisaten mit Molekularmasse über 300 abgeleitet sind,
c) den Gemischen der Produkte a) und b).

7. Verfahren nach Anspruch 6, dadurch gekennzeichnet, daß die Sättigung mit C02 in Gegenwart von 0 bis 15 Teilen der Vorlage auf 100 Teile Gemisch aus mit Schwefel behandeltem Alkylphenat und Alkylbenzolsulfonat ausgeführt wird.

8. Verfahren nach einem der Ansprüche 1 bis 7, dadurch gekennzeichnet, daß die Sättigung mit CO₂ in einem Gemisch aus folgenden Reaktionspartnern in folgenden Mengen erfolgt:
5 bis 60 Gew.-Teile mit Schwefel behandeltes Calciumalkylphenat auf 100 Gew.-Teile Gemisch aus mit Schwefel behandeltem Calciumalkylphenat + Calciumalkylbenzolsulfonat,
40 bis 95 Gew.-Teile Calciumalkylbenzolsulfonat auf 100 Gew.-Teile Gemisch aus Calciumalkylphenat + Calciumalkylbenzolsulfonat,
5 bis 30 Gew.-Teile Calciumhydroxid auf 100 Gew.-Teile Gemisch aus mit Schwefel behandeltem Calcium-alkylphenat + Calciumalkylbenzolsulfonat,
40 bis 60 Gew.-Teile Alkylenglykol auf 100 Gew.-Teile mit Schwefel behandeltes Calciumalkylphenat + Calciumalkylbenzolsulfonat,
und 0 bis 25 Teile auf 100 Teile Gemisch aus mit Schwefel behandeltem Calciumalkylphenat + Calciumalkylbenzolsulfonat, einer Vorlage mit einer Gesamtbasenzahl > 250, bestehend aus einem mit Schwefel behandelten und überalkalinisierten Calcium-alkylphenat und/ oder einem überalkalinisierten Calciumalkylbenzolsulfonat.

9. Verfahren nach Anspruch 8, dadurch gekennzeichnet, daß die Mengen der Reaktionspartner folgendermaßen lauten:
8 bis 55 Gew.-Teile mit Schwefel behandeltes Calciumalkylphenat auf 100 Gew.-Teile Gemisch aus mit Schwefel behandeltem Calciumalkylphenat + Calciumalkylbenzolsulfonat,
45 bis 92 Gew.-Teilen Calciumalkylbenzolsulfonat auf 100 Gew.-Teile Gemisch aus mit Schwefel behandeltem Calciumalkylphenat + Calciumalkylbenzolsulfonat,
6 bis 25 Gew.-Teile Calciumhydroxid auf 100 Gew.-Teile Gemisch aus mit Schwefel behandeltem Calciumalkylphenat + Calciumalkylbenzolsulfonat,
5 bis 40 Gew.-Teile Alkylenglykol auf 100 Gew.-Teile Gemisch aus Calciumalkylphenat + Calciumalkylbenzolsulfonat,
und 0 bis 15 Teile Vorlage mit Gesamtbasenzahl > 250 auf 100 Teile Gemisch aus mit Schwefel behandeltem Calciumphenat + Calciumalkylbenzolsulfonat.

10. Verfahren nach irgendeinem der Ansprüche 1 bis 7, dadurch gekennzeichnet, daß die Sättigung mit C0₂ in einem Gemisch auf folgenden Reaktionspartnern in folgenden Mengen erfolgt:
5 bis 60 Gew.-Teile mit Schwefel behandeltes Magnesium- und/oder Calciumalkylphenat auf 100 Gew.-Teile Gemisch aus mit Schwefel behandeltem Magnesium- und/oder Calciumalkylphenat + Magnesium- und/oder Calciumalkylbenzolsulfonat,
95 bis 40 Gew.-Teile Magnesium- und/oder Calciumalkylbenzolsulfonat auf 100 Gew.-Teile Gemisch aus mit Schwefel behandeltem Magnesium- und/oder Calciumalkylphenat + Magnesium- und/oder Calciumalkylbenzolsulfonat,
3 bis 25 Gew.-Teile Magnesiumoxid auf 100 Gew.-Teile Gemisch aus mit Schwefel behandeltem Magnesium- und/oder Calcium- alkylphenat + Magnesium- und/oder Calciumalkylbenzolsulfonat,
0 bis 10 Gew.-Teile Calciumhydroxid auf 100 Gew.-Teile Gemisch aus mit Schwefel behandeltem Magnesium- und/oder Calcium- alkylphenat + Magnesium- und/oder Calciumalkylbenzolsulfonat,
4 bis 60 Gew.-Teile Alkylenglykol auf 100 Teile Gemisch aus mit Schwefel behandeltem Magnesium- und/oder Calciumalkylphenat + Magnesium- und/oder Calciumalkylbenzolsulfonat,
0 bis 25 Teilen, auf 100 Teile Gemisch aus mit Schwefel behandeltem Magnesium- und/ oder Calciumalkylphenat + Magnesium- und/ oder Calciumalkylbenzolsulfonat, einer Vorlage mit Gesamtbasenzahl > 200, bestehend aus einem überalkalinisierten Magnesium- und/oder Calciumalkylbenzolsulfonat und/oder einem mit Schwefel behandelten und überalkalinisierten Magnesium- und/oder Calciumalkylphenat,
und daß man in einem beliebigen Stadium der Stufe(n) der Sättigung mit CO₂ das Medium mit 0 bis 10 Gew.-% Wasser, bezogen auf das Gewicht des Mediums behandelt.

11. Verfahren nach Anspruch 10, dadurch gekennzeichnet, daß die Mengen der Reaktionspartner folgendermaßen lauten:
8 bis 55 Gew.-Teile mit Schwefel behandeltes Magnesium- und/oder Calciumalkylphenat auf 100 Gew.-Teile Gemisch aus mit Schwefel behandeltem Magnesium- und/oder Calciumalkylphenat + Magnesium- und/oder Calciumalkylbenzolsulfonat,
45 bis 92 Gew.-Teile Magnesium- und/oder Calciumalkylbenzolsulfonat auf 100 Gew.-Teile Gemisch aus mit Schwefel behandeltem Magnesium- und/oder Calciumalkylphenat + Magnesium- und/oder Calciumalkylbenzolsulfonat,
4 bis 18 Gew.-Teile Magnesiumoxid auf 100 Gew.-Teile Gemisch aus mit Schwefel behandeltem Magnesium- und/oder Calcium- alkylphenat + Magnesium- und/oder Calciumalkylbenzolsulfonat,
0 bis 5 Gew.-Teilen Calciumhydroxid auf 100 Teile Gemisch aus mit Schwefel behandeltem Magnesium- und/oder Calciumalkylphenat + Magnesium- und/oder Calciumalkylbenzolsulfonat,
8 bis 40 Teile Alkylenglykol auf 100 Teile Gemisch aus mit Schwefel behandeltem Magnesium- und/oder Calciumalkylphenat + Magnesium- und/oder Calciumalkylbenzolsulfonat,
0 bis 15 Teile der Vorlage mit Gesamtbasenzahl > 200 auf 100 Teile Gemisch aus mit Schwefel behandeltem Magnesium- und/oder Calciumalkylphenat + Magnesium- und/oder Calciumalkylbenzolsulfonat,
0 bis 5 Gew.-% Wasser, bezogen auf das Gewicht des Reaktionsmediums.

12. Anwendung der nach dem Verfahren gemäß einem der Ansprüche 1 bis 11 erhaltenen Produkte als Detergens-Dispergierzusätze für Schmieröle.

## Claims

1. Process for the preparation of superalkalised metal detergents-dispersants, characterised in that:
A) a reaction medium comprising:
a sulphurised alkylphenate of calcium and/or magnesium, with a TBN of between 0 and 170, the said alkylphenate carrying one or more C₆-C₆₀ alkyl substituents;
a calcium and/or magnesium alkylbenzenesulphonate with a molecular weight of more than 300 and a TBN which is less than or equal to 150;
an alkaline earth metal compound chosen from amongst lime, magnesium oxide or hydroxide or mixtures thereof;
an alkylene glycol; and
a diluting oil,
is carbonated with carbon dioxide, at a temperature between 100 and 250°C, using the following amounts of reactants:
from 5 to 60 parts by weight of sulphurised alkylphenate per 100 parts by weight of the mixture of sulphurised alkylphenate + alkyl- benzenesuIphonate;
from 40 to 95 parts by weight of alkylbenzenesulphonate per 100 parts by weight of the mixture of sulphurised alkylphenate + alkylbenzenesulphonate;
from 3 to 30 parts by weight of alkaline earth metal compound per 100 parts by weight of the mixture of sulphurised alkylphenate + alkylbenzenesulphonate;
from 4 to 60 parts by weight of alkylene glycol per 100 parts by weight of the mixture of sulphurised alkylphenate + alkylbenzenesulphonate, the alkaline earth metal compound and the alkylene glycol being introduced in a molar ratio alkaline earth metal compound/ alkylene glycol of between 0.4 and 1.8; and
an amount of C0₂ between that which can be completely absorbed by the reaction medium and an excess of 30% over this amount;
B) the alkylene glycol is removed; and
C) the superalkalised metal detergent-dispersant thus obtained is separated off.

2. Process according to Claim 1, characterised in that the carbonation operation is carried out in one or more stages by introducing the amount defined in Claim 1 of alkaline earth metal compound and of alkylene glycol, in one or more stages, each introduction of alkaline earth metal compound and alkylene glycol being followed by a carbonation operation.

3. Process according to Claim 1 or Claim 2, characterised in that the carbonation operation is carried out at a temperature between 100 and 185°C, in the presence of a reaction medium comprising:
from 8 to 55 parts by weight of sulphurised alkylphenate per 100 parts by weight of the mixture of sulphurised alkylphenate + alkylbenzenesulphonate;
from 45 to 92 parts by weight of alkylbenzenesulphonate per 100 parts by weight of the mixture of sulphurised alkylphenate + alkylbenzenesulphonate;
from 4 to 25 parts by weight of alkaline earth metal compound per 100 parts by weight of the mixture of sulphurised alkylphenate + alkylbenzenesulphonate; and
from 5 to 40 parts by weight of alkylene glycol per 100 parts by weight of the mixture of sulphurised alkylphenate + alkylbenzenesulphonate,
the amount of carbon dioxide required being essentially equal to that which can be completely absorbed.

4. Process according to any one of Claims 1 to 3, characterised in that the alkylene glycol is glycol.

5. Process according to any one of Claims 1 to 4, characterised in that the alkylene glycol is present in a mixture with up to 200% by weight of a monoalcohol having a boiling point above 120°C.

6. Process according to any one of the preceding claims, characterised in that the carbonation operation is carried out in a single step in the presence of 0 to 25 parts, per 100 parts of the mixture of sulphurised alkylphenate + alkylbenzenesulphonate, of a heel with a TBN which is greater than or equal to 200, chosen from amongst:
a) superalkalised and sulphurised alkyl- phenates of calcium and/or magnesium, in which the alkyl substituent or substituents are C₉-^{C}₁₅^{;}
b) superalkalised alkylbenzenesulphonates of calcium and/or magnesium, prepared from natural or synthetic sulphonic acids obtained by the sulphurisation of alkylbenzenes derived from olefines or from Cₗₗ-C₃₀ olefine polymers having a molecular weight above 300; and
c) mixtures of the products a) and b).

7. Process according to Claim 6, characterised in that the carbonation operation is carried out in the presence of 0 to 15 parts of the said heel per 100 parts of the mixture of sulphurised alkylphenate + alkylbenzenesulphonate.

8. Process according to any one of Claims 1 to 7, characterised in that the carbonation operation is carried out on a mixture of the following reactants in the following amounts:
from 5 to 60 parts by weight of sulphurised calcium alkylphenate per 100 parts by weight of the mixture of sulphurised calcium alkylphenate + calcium alkylbenzenesulphonate;
from 40 to 95 parts by weight of calcium alkylbenzenesulphonate per 100 parts by weight of the mixture of calcium alkylphenate + calcium alkylbenzenesulphonate;
from 5 to 30 parts by weight of calcium hydroxide per 100 parts by weight of the mixture of sulphurised calcium alkylphenate + calcium alkylbenzenesulphonate;
from 4 to 60 parts of alkylene glycol per 100 parts of the mixture of sulphurised calcium alkylphenate + calcium alkylbenzenesulphonate; and
from 0 to 25 parts, per 100 parts of the mixture of sulphurised calcium alkylphenate + calcium alkylbenzenesulphonate, of a heel with a TBN which is greater than or equal to 250, consisting of a sulphurised and superalkalised calcium alkylphenate and/or a superalkalised calcium alkylbenzenesulphonate.

9. Process according to Claim 8, characterised in that the amounts of reactants are as follows:
8 to 55 parts by weight of sulphurised calcium alkylphenate per 100 parts by weight of the mixture of sulphurised calcium alkylphenate + calcium alkylbenzenesulphonate;
45 to 92 parts by weight of calcium alkylbenzenesulphonate per 100 parts by weight of the mixture of sulphurised calcium alkylphenate + calcium alkylbenzenesulphonate;
6 to 25 parts by weight of calcium hydroxide per 100 parts by weight of the mixture of sulphurised calcium alkylphenate + calcium alkylbenzenesulphonate;
5 to 40 parts of alkylene glycol per 100 parts of the mixture of calcium alkylphenate + calcium alkylbenzenesulphonate; and
0 to 15 parts, per 100 parts of the mixture of sulphurised calcium alkylphenate + calcium alkylbenzenesulphonate, of the said heel with a TBN which is greater than or equal to 250.

10. Process according to any one of Claims 1 to 7, characterised in that the carbonation operation is carried out on a mixture of the following reactants in the following amounts:
from 5 to 60 parts by weight of sulphurised alkylphenate of magnesium and/or calcium per 100 parts by weight of the mixture of sulphurised alkylphenate of magnesium and/or calcium + alkylbenzenesulphonate of magnesium and/ or calcium;
from 95 to 40 parts by weight of alkylbenzenesulphonate of magnesium and/or calcium per 100 parts by weight of the mixture of sulphurised alkylphenate of magnesium and/or calcium + alkylbenzenesulphonate of magnesium and/or calcium;
from 3 to 25 parts by weight of magnesium oxide per 100 parts of the mixture of sulphurised alkylphenate of magnesium and/or calcium + alkylbenzenesulphonate of magnesium and/or calcium;
from 0 to 10 parts by weight of calcium hydroxide per 100 parts of the mixture of sulphurised alkylphenate of magnesium and/or calcium + alkylbenzenesulphonate of magnesium and/or calcium;
from 4 to 60 parts of alkylene glycol per 100 parts of the mixture of sulphurised alkylphenate of magnesium and/or calcium + alkylbenzenesulphonate of magnesium and/or calcium; and
from 0 to 25 parts, per 100 parts of the mixture of sulphurised alkylphenate of magnesium and/or calcium + alkylbenzenesulphonate of magnesium and/or calcium, of a heel with a TBN which is greater than or equal to 200, consisting of a superalkalised alkylbenzenesulphonate of magnesium and/or calcium, and/or of a sulphurised and superalkalised alkylphenate of magnesium and/or calcium,
and in that, at any stage of the carbonation step or steps, the medium is treated with 0 to 10% by weight of water, relative to the weight of the said reaction medium.

11. Process according to Claim 10, characterised in that the amounts of the reactants are as follows:
from 8 to 55 parts by weight of sulphurised alkylphenate of magnesium and/or calcium per 100 parts by weight of the mixture of sulphurised alkylphenate of magnesium and/or calcium + alkylbenzenesulphonate of magnesium and/or calcium;
from 45 to 92 parts by weight of alkylbenzenesulphonate of magnesium and/or calcium per 100 parts by weight of the mixture of sulphurised alkylphenate of magnesium and/or calcium + alkylbenzenesulphonate of magnesium and/or calcium;
from 4 to 18 parts by weight of magnesium oxide per 100 parts of the mixture of sulphurised alkylphenate of magnesium and/or calcium + alkylbenzenesulphonate of magnesium and/or calcium;
from 0 to 5 parts by weight of calcium hydroxide per 100 parts of the mixture of sulphurised alkylphenate of magnesium and/or calcium + alkylbenzenesulphonate of magnesium and/or calcium;
from 8 to 40 parts of alkylene glycol per 100 parts of the mixture of sulphurised alkylphenate of magnesium and/or calcium + alkylbenzenesulphonate of magnesium and/or calcium;
from 0 to 15 parts of the said heel with a TBN which is greater than or equal to 200, per 100 parts of the mixture of sulphurised alkylphenate of magnesium and/or calcium + alkylbenzenesulphonate of magnesium and/or calcium; and
from 0 to 5% by weight of water, relative to the weight of the reaction medium.

12. Application of the products obtained in accordance with the process described in any one of Claims 1 to 11 as detergent-dispersant additives for lubricating oils.
